# EUROPÄISCHE PATENTSCHRIFT

(11) **EP 1 290 242 B1**
(45) Veröffentlichungstag und Bekanntmachung des Hinweises auf die Patenterteilung: **25.02.2004**
(21) Anmeldenummer: 01953946.9
(22) Anmeldetag: 19.05.2001
(51) Int. Cl.: C23C 22/36

(54) **VERFAHREN ZUM BEHANDELN BZW. VORBEHANDELN VON BAUTEILEN MIT ALUMINIUM-OBERFLÄCHEN**
METHOD FOR TREATING OR PRE-TREATING COMPONENTS COMPRISING ALUMINIUM SURFACES
PROCEDE POUR TRAITER OU PRETRAITER DES PIECES COMPORTANT DES SURFACES EN ALUMINIUM

(30) Priorität: 31.05.2000 DE 10026850
(43) Veröffentlichungstag der Anmeldung: 12.03.2003
(73) Patentinhaber: Chemetall GmbH, 60487 Frankfurt am Main (DE); Bayerische Motorenwerke AG, 80788 München (DE)
(72) Erfinder: BUSCH, Edgar, 60314 Frankfurt am Main (DE); HIEKE, Jörg, 65760 Eschborn (DE); KOLBERG, Thomas, 64646 Heppenheim (DE); SCHUBACH, Dr. Peter, 61130 Nidderau/Windecken (DE); JASCHKE, Harald, 85305 Jetzendorf (DE); KLOCKE, Christoph, 84186 Vilsheim/Münchsdorf (DE); RUTKA, Alfred, 86415 Mering (DE)
(74) Vertreter: Uppena, Franz, Dr.
(86) Internationale Anmeldenummer: PCT/EP2001/005756
(87) Internationale Veröffentlichungsnummer: WO 2001/092597

(56) Entgegenhaltungen:
- EP-A- 0 381 190
- EP-A- 0 434 358
- EP-A- 0 454 361
- EP-A- 0 659 906
- WO-A-92/07974

## Beschreibung

Die Erfindung betrifft ein Verfahren zum Behandeln bzw. Vorbehandeln von Teilen mit Aluminium-Oberflächen.

Phosphatierverfahren für Aluminium und Aluminiumlegierungen sind grundsätzlich bekannt. In der industriellen Praxis haben sich dabei Fluorid-modifizierte Phosphatierverfahren mit mindestens 150 mg/l freiem Fluorid besonders bewährt. Diese Verfahren sind insbesondere in der Automobilindustrie von Bedeutung und werden vor allem verwendet, wenn ein Mix von Substraten aus verschiedenen Metallen bzw. Legierungen durch die Anlagen gegeben wird.

Diese Verfahren haben jedoch die schwerwiegenden Nachteile, daß aufgrund des hohen Fluoridgehaltes größere Mengen an Kryolith (Na₃AlF₆) oder/und an verwandten Fällungsprodukten im Phosphatierungsbad ausgeschieden werden und daß sich Anteile der Fällungsprodukte auch auf der phosphatierten Oberfläche abscheiden, ohne durch einfache Spülvorgänge von dort entfernt werden zu können, wobei eine erhöhte Rauheit auf der vorbehandelten Oberfläche erzeugt wird, die sich auch nach der nachfolgenden Lackierung mit ihrer Rauheit störend auswirkt.

DE-A1-197 35 314 beschreibt ein Verfahren zur Vorbehandlung von Bauteilen mit Aluminium-Oberflächen - ggfs. in Gegenwart von Magnesium-, Stahl- oder/und Zink-Oberflächen - in einer Phosphatierungsanlage, in der die Bauteile mit einer Entfettungslösung entfettet, durch Behandeln mit einer Fluorid enthaltenden Phosphatierungslösung phosphatiert und anschließend durch Behandeln mit einer Passivierungslösung passiviert werden. Der Anteil der Aluminium- oder/und der Magnesium-Oberfläche an der gesamten zu behandelnden Oberfläche der Bauteile beträgt hierbei mindestens 10 %. Hierbei soll das Fluorid der Phosphatierungslösung ausschließlich als komplexgebundenes Fluorid zugesetzt werden und soll der Gehalt der hieraus gebildeten freien Fluorid-lonen in der Phosphatierungslösung zur Phosphatierung der Stahl- und/oder Zink-Oberflächen ohne Phosphatierung der Aluminium- oder/und Magnesium-Oberflächen auf weniger als 100 mg/l gehalten werden. Außerdem soll die Passivierungslösung so zusammengesetzt sein, daß sie die phosphatierten Stahl- oder/und Zink-Oberflächen passiviert und auf den Aluminium- oder/und Magnesium-Oberflächen eine Konversionsschicht ausbildet.

Dieses Verfahren hat jedoch den Nachteil, daß es nur bei vergleichsweise geringen Flächenanteilen an Aluminium-Oberflächen, meistens nur bis zu etwa 20 Flächen-% aller zu behandelnden Oberflächen an dem Mix der Substrate, eingesetzt werden kann. Außerdem hat es die Nachteile, daß Kryolith oder/und verwandte Fällungsprodukte weiterhin im Vorbehandlungsbad gebildet werden und daß die Schichtbildungsreaktionen insbesondere auf Eisen- und Stahl-Oberflächen bei einem erhöhten Aluminiumgehalt der Phosphatierungslösung beeinträchtigt werden, so daß nicht mehr der gesamte Mix aus Substraten von verschiedenen Metall- und Legierungsoberflächen im Bad gleichmäßig gut beschichtet werden kann.

EP-A2-0 454 361 beschreibt ein Zinkphosphatierungsverfahren, bei dem Körper mit metallischen Oberflächen in ein Zinkphosphatierbad getaucht werden, das neben einem Fluoridkomplex einen Gehalt an einfachem Fluorid im Bereich von 200 bis 300 mg/L enthält und bei dem das molare Verhältnis der Gehalte an Komplexfluorid zu einfachem Fluorid ≥ 0,01 gehalten wird, und bei dem die Körper danach mit einer zweiten Zinkphosphatierungslösung besprüht werden, die einen Gehalt an einfachem Fluorid von ≤ 500 mg/L, jedoch einem höheren Gehalt als bei der ersten Zinkphosphatierungslösung, aufweist. Hierbei kann ein externer Fällungsbehälter eingesetzt werden.

EP-A2-0 434 358 lehrt ein ähnliches Zinkphosphatierungsverfahren, bei dem derartige Körper nur einmal mit einer Zinkphosphatlösung in Kontakt gebracht werden, wobei diese Lösung einen Gehalt an einfachem Fluorid im Bereich von 200. bis 500 mg/L aufweist und bei der das molare Verhältnis der Gehalte an Komplexfluorid zu einfachem Fluorid im Bereich von 0,01 bis 0,5 gehalten wird.

Aufgabe der Erfindung ist es, die Nachteile des Standes der Technik zu überwinden und insbesondere ein Verfahren zum Phosphatieren von Aluminium und Aluminium-haltigen Legierungen vorzuschlagen, das auch bei erhöhten Anteilen an Aluminium-haltigen Oberflächen der zu behandelnden oder der vorzubehandelnden Bauteile eine gute, in industriellem Maßstab aufbringbare Konversionsschicht oder/und eine entsprechende Passivierungsschicht auf den Oberflächen von Aluminium oder Aluminium-haltigen Legierungen - ggfs. in einem Mix von Substraten aus verschiedenen Metallen bzw. Legierungen - aufzubringen gestattet.

Die Aufgabe wird gelöst durch ein Verfahren zur Behandlung oder zur Vorbehandlung von Teilen, Profilen, Bändern oder Drähten mit Oberflächen von Aluminium bzw. Aluminium-haltigen Legierungen - ggfs. in Anwesenheit von Oberflächen von weiteren Metallen bzw. Legierungen - mit einer Fluorid und Phosphat enthaltenden sauren wässerigen Lösung, dadurch gekennzeichnet, daß das Fluorid zumindest teilweise als freies Fluorid in der Lösung vorliegt und daß die Gehalte im Bad der Phosphatierungslösung
- an freiem Fluorid im Konzentrationsbereich von 6 bis 120 mg/l F_{frei} und
- an Aluminium im Konzentrationsbereich kleiner oder gleich 100 mg/l Al-lonen (einschließlich komplexgebundenem Al)
gehalten werden, indem steigende Aluminium-Gehalte in einem Fällungsbehälter außerhalb des Phosphatierungsbades unter Zirkulation der Phosphatierungslösung vom Phosphatierungsbad zum Fällungsbehälter und zurück auf Gehalte kleiner oder gleich 100 mg/l Al-lonen im Bad abgesenkt werden.

Alternativ oder gleichzeitig kann bei dem erfindungsgemäßen Verfahren dafür gesorgt werden, daß steigende Gehalte an Aluminium in der Phosphatierungslösung in einer gesonderten Zone des Phosphatierungsbades auf Gehalte kleiner oder gleich 100 mg/l Al-lonen abgesenkt werden.

Durch den Beizangriff wird Aluminium an der metallischen Oberfläche angelöst, und ein Aluminiumgehalt wird in die Phosphatierungslösung aufgenommen. Ein gewisser Aluminiumgehalt kann aber auch aus anderen Quellen in die Phosphatierungslösung kommen wie z.B. aus eingetragenen Chemikalien der Nachspüllösung. Der Aluminiumgehalt kann vorwiegend oder gänzlich durch Fällung, aber teilweise auch durch-Komplexierung gesenkt werden. Der Gehalt an freiem Fluorid in der Phosphatierungslösung wird vorzugsweise in einem Bereich von 6 bis 120 mg/l, besonders bevorzugt in einem Bereich von 10 bis 80 mg/l, ganz besonders bevorzugt in einem Bereich von 20 bis 50 mg/l gehalten. Der Aluminiumgehalt in der Phosphatierungslösung wird vorzugsweise bei Werten ≤ 80 mg/l, besonders bevorzugt ≤ 60 mg/l, ganz besonders bevorzugt ≤ 30 mg/l gehalten.

Das erfindungsgemäße Verfahren zeichnet sich auch dadurch aus, daß in dem Fällungsbehälter oder in der gesonderten Zone des Bades durch Zugabe von Alkali-lonen, Fluorid-Komplexe oder/und Fluorid-lonen Aluminium in der Phosphatierungslösung gefällt wird, insbesondere mit Na- oder K-lonen oder mit mindestens einem leicht dissoziierenden Fluorid wie z.B. NaF, NH₄F, NaHF₂ bzw. KF. Der AlFₓ-Komplex kann hierbei bereits vorkomplexiert vorhanden sein. Es ist vorteilhaft, das erfindungsgemäße Verfahren so zu steuern, daß trotz der F-Zugabe keine Erhöhung des Gehalts an freiem Fluorid im Bad erfolgt. Die Gehalte an Alkali-lonen im Phosphatierungsbad betragen vorzugsweise 1 bis 20 g/l und werden bevorzugt auch in diesem Bereich gehalten, insbesondere bei 3 bis 10 g/l. Grundsätzlich kann der Gehalt an Alkali-lonen auch weit über der Konzentration von 20 g/l liegen, z.B. bei 30 g/l. Bei einer derart hohen Alkalikonzentratiori kann jedoch in vielen Fällen eine Instabilität des Bades auftreten. Bei einer Mischung verschiedener Alkali-lonen nebeneinander ist ein dominierender Gehalt an Natrium- oder/und Kalium-lonen bevorzugt.

Hierdurch wird bewirkt, daß der ausgefällte Kryolith und die verwandten Fällungsprodukte wie z.B. K₂NaAlF₆ nicht oder kaum mehr in dem Phosphatierungsbad auftreten, sondern weitgehend oder (fast) ausschließlich in der gesonderten Zone des Bades oder im Fällungsbehälter. Dadurch können sich die Fällungsprodukte nicht mehr oder kaum noch auf der zu beschichtenden Oberfläche absetzen.

Vorteilhafterweise beträgt die Konzentration an freiem Fluorid der Phosphatierungslösung im Phosphatierungsbad 8 bis 80 mg/l und insbesondere 10 bis 50 mg/l bzw. im Fällungsbehälter oder in der gesonderten Zone des Badbehälters 5 bis 500 mg/l freies Fluorid, insbesondere 20 bis 200 mg/l, besonders bevorzugt 30 bis 120 mg/l. Es ist daher auch bevorzugt, diese Gehalte in diesen Konzentrationen zu halten. Da üblicherweise unter 5 mg/l kein Beizangriff auf Aluminium durch freies Fluorid auftritt und da dieser Beizangriff benötigt wird, da die nachfolgende Passivierung z.B. mit Chromat-haltigen Verbindungen, Titanfluorid, Zinkonfluorid, löslicher Seltenerd-Verbindung - insbesondere einer Cer-haltigen Verbindung, wobei Scandium, Yttrium und Lanthan im Begriff Seltenerdelement enthalten sind -, auf Basis Silan, selbst organisierender Moleküle auf Basis Phosphonat, in Lösungsmittel löslichem oder/und dispergierbarem Polymer allein nicht für eine Passivierung ausreicht, ist ein geringer Mindestgehalt an freiem Fluorid in der Phosphatierungslösung erforderlich. Andererseits bildet sich in vielen Fällen bei Gehalten oberhalb von 120 mg/l freiem Fluorid eine geschlossene Phosphatschicht aus dem Phosphatierungsbad auf den metallischen Oberflächen aus, falls der Gehalt an mit dem Phosphat mitgefällten Kationen wie Zn, Cu, Ni, Fe, Mn usw. nicht sehr gering ist. Die Ausbildung einer Phosphatschicht auf den Aluminium-Oberflächen ist aus Gründen des Korrosionsschutzes nicht zwingend erforderlich. Daher wird ein Gehalt an freiem Fluorid oberhalb von 120 mg/l üblicherweise nicht gewählt werden, obwohl auch oberhalb dieses Wertes erfindungsgemäß gearbeitet werden kann, weil zudem ein höherer Chemikalienverbrauch und eine größere Mengen an ausgefälltem Schlamm aus Kryolith oder/und verwandten Fällungsprodukten verursacht wird. Außerdem ist es bevorzugt, einen Konzentrationsunterschied an freiem Fluorid zwischen Phosphatierungsbad und Fällungsbehälter bzw. gesonderter Zone im Bad von 30 bis 60 mg/l einzustellen und aufrechtzuerhalten.

In vielen Fällen wird das erfindungsgemäße Verfahren so genutzt werden, daß die Verweilzeit der Phosphatierungslösung im Fällungsbehälter oder in der gesonderten Fällungszone bis zu 1 h beträgt, oft bis zu 0,5 h. Der Volumenstrom vom Bad zum Fällungsbehälter und zurück wird entsprechend den gewählten Volumina bzw. Teilvolumina sowie dem gewünschten Aluminium-Gehalt im Phosphatierungsbad eingestellt.

Der Begriff "Teil" im Sinne dieser Anmeldung umfaßt alle Arten und Formen von Blechen, Band- und Profilabschnitten, Formkörpem, Halbzeugen, Bauteilen, Baugruppen usw.

Üblicherweise werden die zu behandelnden bzw. vorzubehandelnden Teile, Profile, Bänder oder/und Drähte bei dem erfindungsgemäßen Verfahren vor dem Beizen/Phosphatieren gereinigt, gespült und ggf. getrennt von den Spül- und Reinigungsstufen mit einer Aktivierungslösung, z.B. auf Basis kolloidal verteiltem Titanphosphat in Kontakt gebracht.

Die behandelten bzw. vorbehandelten Teile, Profile, Bänder oder/und. Drähte können nach dem Beizen/Phosphatieren gespült oder/und passiviert werden, insbesondere mit einer Passivierungslösung auf Basis einer Chromat-haftigen Verbindung, Titanfluorid, Zirkonfluorid, löslicher Seltenerd-Verbindung - insbesondere Cer-haltiger Verbindung, selbst organisierender Moleküle z.B. auf Basis Phosphonat, auf Basis Silan, in Lösungsmittel löslichem oder/und dispergierbarem Polymer.

Die behandelten bzw. vorbehandelten oder/und passivierten Teile, Profile, Bänder oder/und Drähte können nach dem Beizen/Phosphatieren bzw. nach dem Passivieren getrocknet werden. In manchen Fällen wie z.B. bei dem unmittelbar anschließender Elektrotauchfackienrng ist jedoch eine Trocknung nicht erforderlich.

Die Fällung des Aluminiums kann unter Normaldruck und bei einer Temperatur im Bereich von Raumtemperatur bis 70 °C erfolgen, insbesondere bei einer Temperatur im Bereich von 40 bis 60 °C. Bei dem erfindungsgemäßen Verfahren kann die Ausbildung der Konversions- bzw. Passivierungsschicht unter Normaldruck und bei einer Temperatur von Raumtemperatur bis 70 °C erfolgen, vorzugsweise bei 35 bis 60 °C. Der pH-Wert liegt üblicherweise in dem Bereich von 2 bis 4. Der pH-Wert von Phosphatierungsbädem liegt grundsätzlich immer im Bereich um pH 3 herum. Bei Werten von pH ≥ 4,0 ist das Bad üblicherweise instabil, während bei Werten von pH ≤ 2,0 das Bad so stabil ist, daß üblicherweise keine gute Schichtbildung auftritt, weil die ph-Wert-Verschiebung an der frisch gebeizten metallischen Oberfläche nicht zu einem Abscheiden der Konversionsschicht ausreicht.

Schließlich können die behandelten bzw. vorbehandelten oder/und passivierten Teile, Profile, Bänder oder/und Drähte mit einem Lack, mit einer andersartigen organischen Beschichtung, mit einer Folie oder/und mit einer Klebstoffschicht beschichtet, ggf. bedruckt und ggf. umgeformt werden, wobei die derart beschichteten Metallteile zusätzlich mit anderen Teilen zusammengeklebt, zusammengeschweißt oder/und anderweitig miteinander verbunden werden können.

Die derart erfindungsgemäß hergestellten Produkte lassen sich in der Automobilindustrie, in der Luftfahrtindustrie, im Apparate- und Maschinenbau, in der Möbelindustrie, im Bauwesen, für Haushaltsgeräte, Elektrogeräte, Meßgeräte, Kontrotteinrichtungen, Prüfeinrichtungen, Konstruktionselemente, Gehäuse, Verkleidungen, Regale, Gestelle, Rahmen, Raumteiler, Trennwände, Verblendungen, Beleuchtungskörper, Leitplanken, Heizkörper- oder Zaunelemente sowie Kleinteile, insbesondere für Karosserieteile bzw. Karosserien, verwenden.

Figur 1 zeigt ein Fließbild, welches ein mögliches von mehreren Prinzipien der separaten Aluminium-Abscheidung schematisch darstellt.

Das erfindungsgemäße Phosphatierverfahren hat gegenüber bisher beschriebenen und praktizierten Verfahren den Vorteil, daß der Kryolith oder/und verwandte Fällungsprodukte enthaltende Schlamm weitgehend in einer gesonderten Fällungszone oder in einem gesonderten Fällungsbehälter anfällt und von dort entsorgt werden kann. Außerdem ist es mit dem erfindungsgemäßen Verfahren möglich, unterschiedliche metallische Substrate in einem Mix zu behandeln bzw. vorzubehandeln, ohne daß es zu Beeinträchtigungen der Schichtbildung z.B. auf Stahl kommt. Aufgrund der verringerten Gehalte an freiem Fluorid in der Phosphatierungslösung tritt auch ein geringerer Beizangriff auf Aluminium-haltigen Oberflächen auf, der auch eine entsprechend geringere Schlammbildung bedingt. Außerdem konnte mit dem erfindungsgemäßen Verfahren sichergestellt werden, daß aufgrund nur noch weniger auf der phosphatierten Oberfläche mitgefällter und abgelagerter Partikel nach der anschließenden Lackierung keine störenden Markierungen wie z.B. Rauheit, Schlierenbildung bzw. sonstige Ungleichmäßigkeiten erkennbar waren.

Es war überraschend, daß sich weitgehend stabile Badverhältnisse in Bezug auf den Gehalt an freiem Fluorid und an Aluminium im Phosphatierungsbad sowie in der gesonderten Zone bzw. im Fällungsbehälter trotz der sehr unterschiedlichen Konzentrationen dieser Gehalte verwirklichen ließen.

Der Gegenstand der Erfindung wird im folgenden anhand von einem Ausführungsbeispiel näher erläutert.

### Beispiel:

Um die geeigneten Fällungsbedingungen für Aluminium-haltige Phosphatierungslösungen in einem erfindungsgemäßen Phosphatierbad zu ermitteln, wurden folgende Versuche durchgeführt. Hierbei wurden vor allem die Einflüsse der Konzentrationen von freiem Fluorid, Natrium sowie komplex gebundenem Fluorid auf die Geschwindigkeit der Aluminiumfällung untersucht.

### 1. Versuchsdesign

Um eventuell existierende Wechselwirkungen der signifikanten Parameter besser erkennen zu können, wurde eine Computer-unterstützte Versuchsplanung herangezogen. Verwendet wurde das Programm Stavex 4.3.

### 2. Analysengeräte

- Fluoridmessung:: Orion Model 960 mit lonen-selktiver Elektrode
- Aluminium:: ICP.

Aus p.a.-Chemikalien wurde eine Standardphosphatierungslösung mit folgender Zusammensetzung hergestellt:

| | |
|---|---|
| Zn | 1,5 g/l |
| Mn | 1,0 g/l |
| Ni | 1,0 g/l |
| P₂O₅ | 14,0 g/l |
| NO₃ | 3,0 g/l |
| SiF₆ | 1,0 g/l |
| FS | 2,0 Freie Säure. |

Ausgehend von dieser Lösung wurden lonen von SiF₆ und Na sowie der Anteil des freien Fluorides in weiteren Ansätzen variiert.

### 3. Praktische Durchführung:

Es wurden 0,5 l der oben beschriebenen Phosphatierungslösung in einen Kunststoffbecher gefüllt, und mit einer 24 %-igen H₂SiF₆-Lösung wurde der ggf. gewünschte höhere Gehalt an Silikofluorid eingestellt, wobei die Korrektur des Gehaltes an Freier Säure mit einem NaOH-Zusatz vorgenommen wurde. Der Na-Gehalt wurde mittels NaNO₃, der entsprechende Gehalt an freiem Fluorid wurde mittels einer verdünnten Ammoniumbifluorid-Lösung eingestellt. Nun wurden mit einer verdünnten Aluminiumnitrat-Lösung 20 mg/l Aluminium dem Bad zugegeben. Nach 0, 15, 30 und 60 Minuten wurde das freie Fluorid gemessen, und es wurde eine Probe der Lösung zwecks Aluminiumbestimmung gezogen.

Um eine Nachfällung des Aluminiums in der gezogenen Probe zu verhindern, wurde wie folgt vorgegangen: 5 ml der mittels Membranfilter filtrierten Probe wurden in eine stark salzsaure VE-Wasser-Lösung gegeben und mit VE-Wasser auf 50 ml aufgefüllt. Diese Lösung wurde mittels ICP auf ihren Aluminiumgehalt untersucht.

Die Ergebnisse sind in Tabelle 1 zusammengestellt.

Beim Versuch 1 zeigte sich über die Zeit von 5 Tagen keine Ausfällung des Aluminiums. Bei den Versuchen 4, 8 und 15 ergab sich eine drastische Verminderung des Aluminiumgehalts sogar innerhalb von 15 Minuten. Erhöhte Alkaligehalte sind in Verbindung mit erhöhten Gehalten an freiem Fluorid zu bevorzugen. SiF₆ wurde wegen der Stabilität der Phosphatierungslösung und für die Verwendbarkeit für einen Mix verschiedenartiger metallischer Oberflächen, insbesondere für die Vermeidung der Stippenbildung auf verzinkten oder Zink-haltigen Oberflächen, zugegeben.

Nach Auswertung der in Beispiel 1 gefundenen Werte läßt sich folgende beispielhafte Berechnung durchführen:

### 4. Beispielhafte Berechnung der Volumenströme bzw. des Reaktionsbehälters

| | |
|---|---|
| Phosphatierbad | 200 m³ |
| Teilstrom zur Fällung in einem Fällungsbehälter | 100 m³ |
| Eintrag Al pro Stunde | 10 ppm |

Dieser Eintrag entspricht ca. 40 Karossen pro Stunde mit 50- % Aluminium-Oberflächenanteil und einem Beizangriff von ca. 1 g/m² während der Kontaktzeit.

Berechnungsformel für die stationäre Konzentration des Aluminiums in der Phosphatienrngslösung:${\text{Al (ppm) = (((200m}}^{\text{3}} \text{- Teilstrom) • konz. Al in ppm nach 1 h + (Teilstrom • Rest Al in} \text{ppm nach Fällung)) /200) + Al in ppm aus Eintrag über Beizangriff /h.}$

Hieraus wurde geschlossen, daß es nötig ist, daß der zu behandelnde Volumenstrom mindestens 0,5 Beckenvolumina pro Stunde beträgt, um einen genügend hohen Anteil an gelöstem Aluminium erfassen zu können. Dies ergibt bei einer durchschnittlichen Verweilzeit von 30 min ein Volumen des Reaktionsbeckens von 50 m³. Ein Restgehalt an Aluminium im Auslauf des Behandlungsbecken von ca. 5 ppm ergibt einen theoretischen stationären Gehalt an Aluminium im Behandlungsbad von ca. 25 ppm. Da aber auch im Behandlungsbad (siehe z.B. Versuch 3 aus Tabelle 1) mit einer teilweisen Fällung des Aluminiums zu rechnen ist, wird sich der tatsächliche Gehalt an gelöstem Aluminium auf einen tieferen Wert einstellen: Ca. 20 % der gesamten Fällungsprodukte treten im Phosphatierbad auf und ergaben ca. 20 ppm Al-Gehalt in der Phosphatierungslösung des Bades im stationären Zusand. Ca. 80 % der gesamten Fällungsprodukte fielen im Fällungsbehälter aus.

## Patentansprüche

1. Verfahren zur Behandlung oder zur Vorbehandlung von Teilen, Profilen, Bändern oder Drähten mit Oberflächen von Aluminium bzw. Aluminium-haltigen Legierungen - ggfs. in Anwesenheit von Oberflächen von weiteren Metallen bzw. Legierungen - mit einer Fluorid und Phosphat enthaltenden sauren wässerigen Lösung, **dadurch gekennzeichnet, daß** das Fluorid zumindest teilweise als freies Fluorid in der Lösung vorliegt und daß die Gehalte im Bad der Phosphatierungslösung
- an freiem Fluorid im Konzentrationsbereich von 6 bis 120 mg/l F_{frei} und
- an Aluminium im Konzentrationsbereich kleiner oder gleich 100 mg/l Al-lonen (einschließlich komplexgebundenem Al)
gehalten werden, indem steigende Aluminium-Gehalte in einem Fällungsbehälter außerhalb des Phosphatierungsbades unter Zirkulation der Phosphatierungslösung vom Phosphatierungsbad zum Fällungsbehälter und zurück auf Gehalte kleiner oder gleich 100 mg/l Al-lonen im Bad abgesenkt werden.

2. Verfahren nach Anspruch 1, dadurch abgewandelt, daß steigende Gehalte an Aluminium in der Phosphatierungslösung in einer gesonderten Zone des Phosphatierungsbades auf Gehalte kleiner oder gleich 100 mg/l Al-lonen abgesenkt werden.

3. Verfahren nach Anspruch 1 oder 2, **dadurch gekennzeichnet, daß** in dem Behälter oder in der gesonderten Zone des Bades durch Zugabe von Alkali-lonen, Fluorid-Komplexe oder/und Fluorid-lonen Aluminium in der Phosphatierungslösung gefällt wird, insbesondere mit Na- oder K-lonen oder mit mindestens einem leicht dissoziierenden Fluorid wie z.B. NaF, NH₄F, NaHF₂ bzw. KF.

4. Verfahren nach einem der vorstehenden Ansprüche, **dadurch gekennzeichnet, daß** der Gehalt an Alkali-lonen im Bad in einem Konzentrationsbereich von 1 bis 20 g/l gehalten wird.

5. Verfahren nach einem der vorstehenden Ansprüche, **dadurch gekennzeichnet, daß** die Konzentration an freiem Fluorid im Fällungsbehälter oder in der gesonderten Zone des Badbehälters 5 bis 500 mg/l freies Fluorid beträgt

6. Verfahren nach einem der vorstehenden Ansprüche, **dadurch gekennzeichnet, daß** die Verweilzeit der Phosphatierungslösung im Fällungsbehälter oder in der gesonderten Fällungszone bis zu 1 h beträgt.

7. Verfahren nach einem der vorstehenden Ansprüche, **dadurch gekennzeichnet, daß** die zu behandelnden bzw. vorzubehandelnden Teile, Profile, Bänder oder/und Drähte vor dem Beizen/Phosphatieren gereinigt, gespült und ggf. getrennt von den Spül- und Reinigungsstufen mit einer Aktivierungsfösung, z.B. auf Basis von kolloidal verteiltem Titanphosphat in Kontakt gebracht werden.

8. Verfahren nach einem der vorstehenden Ansprüche, **dadurch gekennzeichnet, daß** die behandelten bzw. vorbehandelten Teile, Profile, Bänder oder/und Drähte nach dem Beizen/Phosphatieren gespült oder/und passiviert werden, insbesondere mit einer Passivierungslösung auf Basis einer Chromat-haltigen Verbindung, Titanftuorid, Zirkonfluorid, Silan, selbst organisierender Moleküle z.B. auf Basis Phosphonat, in Lösungsmittel löslichem oder/und dispergierbarem Polymer, löslicher Seltenerdverbindung - insbesondere löslicher Cer-haftiger Verbindung, wobei der Begriff Seltenerdelement auch Scandium, Yttrium und Lanthan umfassen soll.

9. Verfahren nach einem der vorstehenden Ansprüche, **dadurch gekennzeichnet, daß** die behandelten bzw. vorbehandelten oder/und passivierten Teile, Profile, Bänder oder/und Drähte nach dem Beizen/Phosphatie-ren bzw. nach dem Passivieren getrocknet werden.

10. Verfahren nach einem der vorstehenden Ansprüche, **dadurch gekennzeichnet, daß** die Fällung des Aluminiums unter Normaldruck und bei einer Temperatur im Bereich von der Raumtemperatur bis 70°C erfolgt.

11. Verfahren nach einem der vorstehenden Ansprüche, **dadurch gekennzeichnet, daß** die Ausbildung der Konversions- bzw. Passivierungsschicht unter Normaldruck und bei einer Temperatur von der Raumtemperatur bis 70°C erfolgt.

12. Verfahren nach einem der vorstehenden Ansprüche, **dadurch gekennzeichnet, daß** die behandelten bzw. vorbehandelten oder/und passivierten Teile, Profile, Bänder oder/und Drähte mit einem Lack, mit einer andersartigen organischen Beschichtung, mit einer Folie oder/und mit einer Klebstoffschicht beschichtet, ggf. bedruckt und ggf. umgeformt werden, wobei die derart beschichteten Metallteile zusätzlich mit anderen Teilen zusammengeklebt, zusammengeschweißt oder/und anderweitig miteinander verbunden werden können.

13. Verwendung der nach dem Verfahren gemäß den Ansprüchen 1 bis 12 hergestellten Produkte in der Automobilindustrie, in der Luftfahrtindustrie, im Apparate- und Maschinenbau, in der Möbelindustrie, im Bauwesen, für Haushaltsgeräte, Elektrogeräte, Meßgeräte, - Kontrolleinrichtungen, Prüfeinrichtungen, Konstruktionselemente, Gehäuse, Verkleidungen, Regale, Gestelle, Rahmen, Raumteiler, Trennwände, Verblendungen, Beleuchtungskörper, Leitplanken, Heizkörper- oder Zaunelemente sowie Kleinteile, insbesondere für Karosserieteile bzw. Karosserien.

## Claims

1. Method for the treatment or pretreatment of parts, sections, strips or wires with surfaces of aluminium or alloys containing aluminium - if applicable in the presence of surfaces of further metals or alloys - with an acid aqueous solution containing fluoride and phosphate, **characterised in that** the fluoride is at least partly present in the solution as free fluoride, and **in that**, in the bath of the phosphatizing solution,
- the free-fluoride content is maintained at a concentration in the range from 6 to 120 mg/l F_{free}, and
- the aluminium content is maintained at a concentration in the range of ≤ 100 mg/l Al ions (including complex-bound A1)
by virtue of the fact that increasing aluminium contents, in a precipitation tank outside the phosphatizing bath, are decreased to contents ≤ 100 mg/l Al ions in the bath by circulating the phosphatizing solution from the phosphatizing bath to the precipitation tank and back.

2. Method according to claim 1, modified in that in a separate zone of the phosphatizing bath increasing aluminium contents in the phosphatizing solution are decreased to contents ≤ 100 mg/l Al ions.

3. Method according to claim 1 or 2, **characterised in that**, in the tank or in the separate zone of the bath, aluminium is precipitated in the phosphatizing solution by adding alkali ions, fluoride complexes and/or fluoride ions, in particular by means of Na or K ions or by means of at least one easily dissociating fluoride such as, for example, NaF, NH₄F, NaHF₂ or KF.

4. Method according to one of the preceding claims, **characterised in that** the alkali ion content in the bath is maintained at a concentration in the range from 1 to 20 g/l.

5. Method according to one of the preceding claims, **characterised in that** the free-fluoride concentration in the precipitation tank or in the separate zone of the bath container is 5 to 500 mg/l free fluoride.

6. Method according to one of the preceding claims, **characterised in that** the dwell time of the phosphatizing solution in the precipitation tank or in the separate precipitation zone is up to 1 h.

7. Method according to one of the preceding claims, **characterised in that** prior to pickling/phosphatizing, the parts, sections, strips and/or wires to be treated or pretreated are cleaned, rinsed and, if applicable separately from the rinsing and cleaning stages, brought into contact with an activating solution, for example on the basis of colloidally dispersed titanium phosphate.

8. Method according to one of the preceding claims, **characterised in that** after pickling/phosphatizing, the treated or pretreated parts, sections, strips and/or wires are rinsed and/or passivated, in particular by means of a passivating solution on the basis of a chromate-containing compound, titanium fluoride, zirconium fluoride, silane, self-organizing molecules for example on the basis of phosphonate, a polymer soluble and/or dispersible in solvent, a soluble rare-earth compound - in particular a soluble cerium-containing compound, in which case the term rare-earth element is also to include scandium, yttrium and lanthanum.

9. Method according to one of the preceding claims, **characterised in that** the treated or pretreated and/or passivated parts, sections, strips and/or wires are dried after pickling/phosphatizing or after passivation.

10. Method according to one of the preceding claims, **characterised in that** the precipitation of the aluminium is effected under normal pressure and at a temperature in the range from room temperature to 70°C.

11. Method according to one of the preceding claims, **characterised in that** the formation of the conversion or passivation layer is effected under normal pressure and at a temperature from room temperature to 70°C.

12. Method according to one of the preceding claims, **characterised in that** the treated or pretreated and/or passivated parts, sections, strips and/or wires are coated with a lacquer, with another kind of organic coating, with a film and/or with an adhesive layer, if applicable printed and if applicable reshaped, where the metal parts coated in this way can in addition be bonded, welded and/or otherwise connected together with other parts.

13. Use of the products produced in accordance with the method according to claims 1 to 12 in the automotive industry, in the aeronautical industry, in apparatus and machine construction, in the furniture industry, in the building trade, for household appliances, electrical appliances, measuring instruments, control devices, testing devices, construction elements, housings, panellings, shelf systems, racks, frames, dividers, partitions, trim panels, lighting fixtures, crash barriers, radiator or fence elements as well as small parts, in particular for car body parts or car bodies.

## Revendications

1. Procédé pour traiter ou prétraiter des pièces, profilés, feuillards ou câbles ayant des surfaces en aluminium, ou en alliages comprenant de l'aluminium, - si applicable, en présence de surfaces d'alliages d'autres métaux - avec une solution aqueuse acide comprenant un fluorure et un phosphate, **caractérisé en ce que** le fluorure se présente au moins partiellement sous forme libre dans la solution et **en ce que**, dans le bain de la solution de phosphatation,
la teneur en fluorure libre est maintenue à une concentration allant de 6 à 120 mg/l en F_{libre}, et
la teneur en aluminium est maintenue à une concentration inférieure ou égale à 100 mg/l en ions A1 (y compris l'A1 lié à un complexe),
les teneurs croissantes en aluminium, dans un réservoir de précipitation en dehors du bain de phosphatation, étant abaissées à des teneurs inférieures ou égales à 100 mg/l en ions A1 dans le bain en faisant circuler la solution de phosphatation à partir du bain de phosphatation jusqu'au réservoir de précipitation et inversement.

2. Procédé selon la revendication 1, modifié en ce que, dans une zone séparée du bain de phosphatation, des teneurs croissantes en aluminium sont abaissées à des teneurs inférieures ou égales à 100 mg/l en ions A1.

3. Procédé selon la revendication 1 ou 2, **caractérisé en ce que**, dans le réservoir ou dans la zone séparée du bain, l'aluminium est précipité dans la solution de phosphatation en ajoutant des ions alcalins, des complexes fluorure et/ou des ions fluorure, en particulier à l'aide d'ions Na ou K ou à l'aide d'au moins un fluorure facilement dissociable, comme par exemple NaF, NH₄F, NaHF ou KF.

4. Procédé selon l'une quelconque des revendications précédentes, **caractérisé en ce que** la teneur en ions alcalins dans le bain est maintenue à une concentration allant de 1 à 20 g/l.

5. Procédé selon l'une quelconque des revendications précédentes, **caractérisé en ce que** la concentration en fluorure libre dans le réservoir de précipitation ou dans la zone séparée du réservoir du bain est comprise entre 5 et 500 mg/l en fluorure libre.

6. Procédé selon l'une quelconque des revendications précédentes, **caractérisé en ce que** le temps de séjour de la solution de phosphatation dans le réservoir de précipitation ou dans la zone de précipitation séparée va jusqu'à une heure.

7. Procédé selon l'une quelconque des revendications précédentes, **caractérisé en ce que**, avant le décapage /phosphatation, les pièces, profilés, feuillards ou câbles à traiter ou prétraiter sont lavés, rincés et, si approprié et séparément des étapes de rinçage et de nettoyage, mis en contact avec une solution d'activation, par exemple à base d'un phosphate de titane dispersé de façon colloïdale.

8. Procédé selon l'une quelconque des revendications précédentes, **caractérisé en ce que**, après le décapage /phosphatation, les pièces, profilés, feuillards ou câbles traités ou prétraités sont rincés et/ou passivés, en particulier à l'aide d'une solution de passivation à base d'un composé contenant un chromate, un fluorure de titane, un fluorure de zirconium, un silane, des molécules s'auto-organisant par exemple à base de phosphonate, un polymère soluble et/ou dispersible dans un solvant, une terre rare soluble, en particulier un composé soluble contenant du cérium, la terre rare pouvant également être le scandium, l'yttrium et le lanthane.

9. Procédé selon l'une quelconque des revendications précédentes, **caractérisé en ce que** les pièces, profilés, feuillards ou câbles traités ou prétraités sont séchés après le décapage /phosphatation ou après la passivation.

10. Procédé selon l'une quelconque des revendications précédentes, **caractérisé en ce que** la précipitation de l'aluminium est effectuée à pression normale et à une température allant de la température ambiante à 70°C.

11. Procédé selon l'une quelconque des revendications précédentes, **caractérisé en ce que** la formation de la couche de conversion ou de passivation est effectuée à pression normale et à une température allant de la température ambiante à 70°C.

12. Procédé selon l'une quelconque des revendications précédentes, **caractérisé en ce que** les pièces, profilés, feuillards ou câbles traités ou prétraités sont revêtus avec un vernis, avec un autre revêtement organique, avec un film et/ou avec une couche adhésive, si applicable imprimés, si applicable reformés, les portions de métal revêtues de la sorte pouvant en outre être liées entre elles, soudées entre elles et/ou connectées à d'autres portions.

13. Utilisation des produits obtenus par un procédé selon l'une quelconque des revendications 1 à 12 dans l'industrie automobile, dans l'industrie aéronautique, dans la construction d'appareils et de machines, dans l'industrie du meuble, dans les bâtiments de commerce, pour des appareils ménagers, des appareils électriques, des instruments de mesure, des dispositifs de contrôle, des dispositifs de test, des éléments de construction, des logements, des revêtements, des étagères, des casiers, des charpentes, des claustras, des cloisons, des briques, des appareils d'éclairage, des glissières de sécurité, des radiateurs ou des éléments de clôture ainsi que de petits éléments, en particulier pour des éléments de carrosserie ou des carrosseries.
